# EUROPÄISCHE PATENTSCHRIFT

(11) **EP 1 385 583 B1**
(45) Veröffentlichungstag und Bekanntmachung des Hinweises auf die Patenterteilung: **17.08.2005**
(21) Anmeldenummer: 02754656.3
(22) Anmeldetag: 12.06.2002
(51) Int. Cl.: A63C 5/048

(54) **SKIKANTENPROFIL**
SKI EDGE PROFILE
PROFIL DE CARRE DE SKI

(30) Priorität: 06.07.2001 DE 10132293; 24.10.2001 DE 10152559
(43) Veröffentlichungstag der Anmeldung: 04.02.2004
(73) Patentinhaber: C.D. Wälzholz-Brockhaus GmbH, 58093 Hagen (DE)
(72) Erfinder: JUNIUS, Dr. Hans-Toni, 58644 Iserlohn (DE); BRACHTHÄUSER, Norbert, 44869 Bochum (DE)
(74) Vertreter: Schneider, Uwe, Dipl.-Ing.
(86) Internationale Anmeldenummer: PCT/EP2002/006414
(87) Internationale Veröffentlichungsnummer: WO 2003/004112

(56) Entgegenhaltungen:
- EP-A- 0 332 503
- WO-A-01/14608
- AT-B- 394 679
- DE-A- 19 808 276
- DATABASE [Online] HTTP://WWW.AM-BELZ.DE, 01 Mai 2000 FA. A.M.-B. INDUSTRIEBEDARF, BINGEN: 'Hochleistungswerkzeugstähle'
- PROF. DR.-ING. RöDER ERWIN: 'Konstruktionswerkstoffe I', 1990, LEHRSTUHL FOR WERKSTOFFKUNDE UND MECHANISCHE TECHNOLOGIE, UNIVERSITOT KAISERSLAUTERN
- DATABASE [Online] HTTP://STAHL.PROFZONE.CH/STAHLX.HTM 'Legierungselemente, Einfluss der Legierungen auf Stahl'
- FA. A.M.-B. INDUSTRIEBEDARF: 'Hochleistungswerkzeugstähle' 01 Mai 2000, BINGEN,

## Beschreibung

Die vorliegende Erfindung bezieht sich auf ein Skikantenprofil aus einer Stahllegierung.

Ein Ski hat einen Grundkörper, der zumeist aus Kunststoff besteht und in der Regel einen Aufbau aus mehreren Schichten hat, welche glasfaser- oder kohlefaserverstärkt sein können, um definierte Elastizitäts- und Dämpfungseigenschaften zu erreichen. Die besonders hoch beanspruchten seitlichen Skikanten der Lauffläche werden durch Skikantenprofile aus Stahl gebildet. Dabei handelt es sich um ein im wesentlichen L-förmiges Profil, welches mit einem Schenkel unlösbar in dem Grundkörper eingebettet ist. Der zumeist rechtwinklig geschliffene Profilkopf erstreckt sich entlang der besonders beanspruchten Laufflächenkante.

Es ist bekannt, Skikantenprofile aus Stahl, vorzugsweise gehärtetem Stahl zu verwenden. Eine derartige Skikante ist beispielsweise in der DE 297 05 070 U1 beschrieben. Diese bekannten Skikanten, die aus härtbaren Stahllegierungen bestehen, haben insbesondere im Hinblick auf die Haltbarkeit und Verschleißfestigkeit hervorragende Eigenschaften.

Die EP-A-0 332 503 betrifft einen Ski mit Skikanten, die mit einer Schicht aus Emaille überzogen sind, die dazu dient, die Oxidation der Oberfläche der Skikante zu verhindern, da diese Oxidation die Gleitfähigkeit negativ beeinflusst. Durch die Emailleschicht wird also die Gleitfähigkeit erhöht und die Skikanten sind geschützt, wodurch sich auch deren Wartung erübrigt.

Die DE-A-198 08 276 beschreibt eine Stahllegierung für Gleitelemente von Sport-, insbesondere Wintersportgeräten. Es wird ein Werkstoff für beispielsweise Skikanten vorgeschlagen mit einer hohen Gleitfähigkeit, Verschleißfestigkeit, Stabilität und
Korrosionsbeständigkeit, wodurch auch die Notwendigkeit, die Kanten nachzuschleifen verringert werden soll. Bei dem Werkstoff handelt es sich um eine Chrom-Stahllegierung, die korrosionsbeständig ist durch einen Anteil von 12,0 bis 20,0 % Chrom, wobei die Legierung auch einen Anteil von bis zu 1,4 % Silizium enthalten kann.

Angesichts dessen liegt der Erfindung die Aufgabenstellung zugrunde, ein Skikantenprofil zur Verfügung zu stellen, welches eine weitere Verbesserung der Gleiteigenschaften eines mit derartigen Skikantenprofilen versehenen Skis bringt, insbesondere unter extremen Beanspruchungen, wie sie im Skirennsport auftreten.

Zur Lösung dieser Aufgabenstellung wird erfindungsgemäß vorgeschlagen, dass das Skikantenprofil aus einer Stahllegierung besteht mit einem Cr-Gehalt von maximal 0,8 %, wobei die Wärmeleitfähigkeit der Stahllegierung weniger als etwa 35 W/mK im Temperaturbereich -20 bis +20° C beträgt und wobei die Stahllegierung als Legierungselement Silizium mit einem Anteil von zwischen etwa 0,3 % und etwa 3,0 % bezogen auf die Schmelzanalyse enthält.

Der Erfindung liegt die überraschende Erkenntnis zugrunde, dass eine weitere signifikante Verbesserung der Gleiteigenschaften zwar durch eine Verbesserung der mechanischen Werkstoffeigenschaften der Skikante kaum noch möglich ist, jedoch im Hinblick auf die thermischen Eigenschaften ein bislang noch nicht genutztes Optimierungspotential vorliegt.

Der erfindungsgemäße Ansatz sieht im einzelnen vor, dass speziell solche Stahllegierungen verwendet werden, welche durch ihre Legierungszusätze eine geringere Wärmeleitfähigkeit haben als die bislang verwendeten härtbaren C-Stähle.

Durch die Reduzierung der Wärmeleitfähigkeit des Skikantenprofils wird eine verminderte Wärmeabfuhr der beim Gleiten im Kantenbereich anfallenden Wärme erreicht. Diese verminderte Wärmeabfuhr sorgt dafür, dass zwischen der Skikante und dem Skiuntergrund ein besserer Gleitfilm entsteht (durch lokales, kurzzeitiges Aufschmelzen), welcher die Gleiteigenschaften verbessert, so dass der Ski schneller läuft.

Die Härte, die Verschleißfestigkeit, die Formentreue und die Schneidhaltigkeit der Skikante aus Stahl wird nicht negativ beeinträchtigt.

Um eine erfindungsgemäß verringerte Wärmeleitfähigkeit zu erreichen, wird eine Stahllegierung mit einem erhöhten Anteil an Silizium als Legierungselement verwendet, welches die Wärmeleitfähigkeit senkt. Der Siliziumanteil liegt etwa zwischen 0,3% und 3,0% bezogen auf die Schmelzanalyse, vorzugsweise zwischen 0,5% und 2,5%.

Andere bekannte Mischkristallbildner können gegebenenfalls zusätzlich verwendet werden.

Besonders gut geeignet zur Realisierung der Erfindung sind Siliziumlegierte Kohlenstoff-Stähle, im Bereich mit Anteilen von 0,5% - 0,8% Kohlenstoff und 1,2% - 2,3% Silizium (in Gewichts-%).

In der nachfolgend angegebenen Tabelle sind die chemische Analyse sowie typische Werte der chemischen Analyse, Dichte und der Wärmeleitfähigkeit λ angegeben, und zwar für eine im Stand der Technik zur Herstellung von Skikanten verwendete Legierung 1 und für eine erfindungsgemäße Legierung 2:

| | **Legierung 1 (Basis)** | **Legierung 2 (Erfindung)** |
|---|---|---|
| **Chem. Analyse (%)** | | |
| **C** | 0,55 - 0,80 | 0,50 - 0,80 |
| **Si** | 0,03 - 0,40 | 1,20 - 2,30 |
| **Mn** | 0,50 - 0,90 | 0,50 - 1,10 |
| **P** | max. 0,035 | max. 0,035 |
| **S** | max. 0,035 | max. 0,035 |
| **Cr** | 0,01 - 0,40 | 0,05 - 0,80 |
| **Cu** | max. 0,30 | max. 0,30 |
| **Ni** | max. 0,30 | max. 0,30 |
| **Mo** | max. 0,10 | max. 0,10 |
| **Al** | max. 0,070 | 0,001 - 0,25 |
| **Sn** | | max. 0,05 |
| **As** | | max. 0,05 |
| **V** | | 0,001- 0,40 |
| **Nb** | | max. 0,05 |
| **Sb** | | max. 0,05 |
| **B** | | max. 0,01 |

| **Typische Werte** | **Legierung 1** | **Legierung 2** |
|---|---|---|
| **C** | 0,690 | 0,620 |
| **Si** | 0,240 | 1,930 |
| **Mn** | 0,620 | 0,910 |
| **P** | 0,007 | 0,014 |
| **S** | 0,014 | 0,007 |
| **C**r | 0,037 | 0,350 |
| **Cu** | 0,041 | 0,170 |
| **Ni** | 0,025 | 0,130 |
| **Mo** | 0,010 | 0,040 |
| **Al** | 0,003 | 0,006 |
| **Dichte δ(g/cm**^{**3**}**)** | 7,819 | 7,703 |
| | | |

| **Wärmeleitfähigkeit χ (W/mK)** | | |
|---|---|---|
| **Bei °C** | | |
| **-20** | 45,5 | 22,8 |
| **-10** | 46,1 | 23,3 |
| **0** | 46,6 | 23,7 |
| **10** | 47,0 | 24,2 |
| **20** | 47,4 | 24,7 |

Besonders deutlich geht die im interessierenden Temperaturbereich von -20°C bis +20°C im Vergleich zur bekannten Legierung 1 um nahezu auf die Hälfte reduzierte Wärmeleitfähigkeit der Legierung 2 aus der nachfolgend angegebenen graphischen Darstellung hervor.

## Patentansprüche

1. Skikantenprofil aus einer Stahllegierung mit einem Cr-Gehalt von maximal 0,8 %, wobei die Wärmeleitfähigkeit der Stahllegierung weniger als etwa 35 W/mK im Temperaturbereich -20 bis +20° C beträgt
und wobei die Stahllegierung als Legierungselement Silizium mit einem Anteil von zwischen etwa 0,3 % und etwa 3,0 % bezogen auf die Schmelzanalyse enthält.

2. Skikantenprofil nach Anspruch 1, **dadurch gekennzeichnet, dass** die Stahllegierung nichtmetallische, halbmetallische und/oder metallische Legierungselemente enthält.

3. Skikantenprofil nach Anspruch 1 oder 2, **dadurch gekennzeichnet, dass** die Legierungselemente als Hauptlegierungselement Silizium enthalten.

4. Skikantenprofil nach einem der Ansprüche 1 bis 3, **dadurch gekennzeichnet, dass** als Legierungselement Silizium mit einem Anteil von zwischen etwa 0,5 % und etwa 2,5 % enthalten ist.

5. Skikantenprofil nach einem der Ansprüche 1 bis 4, **dadurch gekennzeichnet, dass** dieses aus einem siliziumlegierten Kohlenstoffstahl besteht.

6. Skikantenprofil nach einem der Ansprüche 1 bis 5, **dadurch gekennzeichnet, dass** dieses aus einem siliziumlegierten Kohlenstoffstahl mit Anteilen im Bereich von etwa 0,5 % bis 0,8 % Kohlenstoff und etwa 1,2 % bis etwa 2,3 % Silizium besteht.

7. Skikantenprofil nach einem der Ansprüche 1 bis 6, **dadurch gekennzeichnet, dass** dieses aus einer Stahllegierung besteht, die Zusätze von Mischkristallbildnern enthält.

8. Skikantenprofil nach einem der Ansprüche 1 bis 7, **dadurch gekennzeichnet, dass** dieses aus einer Stahllegierung besteht, deren Wärmeleitfähigkeit gegenüber einer Basislegierung mit der nachfolgend wiedergegebenen Zusammensetzung um wenigstens etwa ein Viertel, vorzugsweise um etwa die Hälfte reduziert ist:
| **Chem. Analyse (%)** | **Basislegierung** |
|---|---|
| **C** | 0,55 - 0,80 |
| **Si** | 0,03 - 0,40 |
| **Mn** | 0,50 - 0,90 |
| **P** | max. 0,035 |
| **S** | max. 0,035 |
| **Cr** | 0,01 - 0,40 |
| **Cu** | max. 0,30 |
| **Ni** | max. 0,30 |
| **Mo** | max. 0,10 |
| **Al** | max. 0,070 |

9. Skikantenprofil nach einem der Ansprüche 1 bis 8, **dadurch gekennzeichnet, dass** die Wärmeleitfähigkeit im Temperaturbereich -20 bis + 20°C weniger als etwa 30 W/mK beträgt.

## Claims

1. Ski edge profile made from a steel alloy having a Cr content of at most 0.8%, the thermal conductivity of the steel alloy being less than approximately 35 W/mK in the temperature range from -20 to +20°C, and the steel alloy containing, as alloying element, silicon in an amount of between approximately 0.3% and approximately 3.0%, based on the melt analysis.

2. Ski edge profile according to Claim 1, **characterized in that** the steel alloy contains nonmetallic, semimetallic and/or metallic alloying elements.

3. Ski edge profile according to Claim 1 or 2, **characterized in that** the alloying elements contain silicon as the main alloying element.

4. Ski edge profile according to one of Claims 1 to 3, **characterized in that** silicon is present as alloying element in an amount of between approximately 0.5% and approximately 2.5%.

5. Ski edge profile according to one of Claims 1 to 4, **characterized in that** it consists of a silicon-alloyed carbon steel.

6. Ski edge profile according to one of Claims 1 to 5, **characterized in that** it consists of a silicon-alloyed carbon steel containing approximately 0.5% to 0.8% of carbon and approximately 1.2% to approximately 2.3% of silicon.

7. Ski edge profile according to one of Claims 1 to 6, **characterized in that** it consists of a steel alloy which contains additions of constituents which induce the formation of a solid solution.

8. Ski edge profile according to one of Claims 1 to 7, **characterized in that** it consists of a steel alloy whose thermal conductivity is reduced by at least about a quarter, preferably by about half, compared to a basic alloy with the composition given below:
| **Chemical analysis (%)** | **Base alloy** |
|---|---|
| **C** | 0.55 - 0.80 |
| **Si** | 0.03 - 0.40 |
| **Mn** | 0.50 - 0.90 |
| **P** | max 0.035 |
| **S** | max 0.035 |
| **Cr** | 0.01 - 0.40 |
| **Cu** | max 0.30 |
| **Ni** | max 0.30 |
| **Mo** | max 0.10 |
| **Al** | 0.070 |

9. Ski edge profile according to one of Claims 1 to 8, **characterized in that** the thermal conductivity in the temperature range from -20 to +20°C is less than approximately 30 W/mK.

## Revendications

1. Profilé pour carre de ski en un alliage d'acier dont la teneur en Cr est d'au plus 0,8 %, dans lequel la conductivité thermique de l'alliage d'acier est inférieure à environ 35 W/m.K dans la plage de température comprise entre -20 et +20°C et dans lequel l'alliage d'acier contient comme élément d'alliage du silicium dans une proportion comprise entre environ 0,3 % et environ 3,0 % par rapport à l'analyse à l'état fondu.

2. Profilé pour carre de ski selon la revendication 1, **caractérisé en ce que** l'alliage d'acier contient des éléments d'alliage non métalliques et/ou semi-métalliques.

3. Profilé pour carre de ski selon les revendications 1 ou 2, **caractérisé en ce que** les éléments d'alliage contiennent du silicium comme élément principal d'alliage.

4. Profilé pour carre de ski selon l'une des revendications 1 à 3, **caractérisé en ce que** comme élément d'alliage, il contient du silicium dans une proportion comprise entre environ 0,5 % et environ 2, 5 %.

5. Profilé pour carre de ski selon l'une des revendications 1 à 4, **caractérisé en ce qu'**il est constitué d'un acier au carbone allié à du silicium.

6. Profilé pour carre de ski selon l'une des revendications 1 à 5, **caractérisé en ce qu'**il est constitué d'un acier au carbone allié à du silicium, les proportions de carbone et de silicium étant situées dans des plages comprises respectivement entre environ 0,5 et 0,8 % et entre 1,2 % et environ 2,3 %.

7. Profilé pour carre de ski selon l'une des revendications 1 à 6, **caractérisé en ce qu'**il est constitué d'un alliage d'acier qui contient des additions d'agents de formation de solutions solides.

8. Profilé pour carre de ski selon l'une des revendications 1 à 7, **caractérisé en ce qu'**il est constitué d'un alliage d'acier dont la conductivité thermique est réduite d'au moins environ un quart et de préférence d'environ la moitié par rapport à un alliage de base de la composition suivante :
| Analyse chimique (%) | Alliage de base |
|---|---|
| C | 0,55 - 0,80 |
| Si | 0,03 - 0,40 |
| Mn | 0,50 - 0,90 |
| P | max. 0,035 |
| S | max. 0,035 |
| Cr | 0,01 - 0,40 |
| Cu | max. 0,30 |
| Ni | max. 0,30 |
| Mo | max. 0,10 |
| Al | max. 0,070 |

9. Profilé pour carre de ski selon l'une des revendications 1 à 8, **caractérisé en ce que** sa conductivité thermique est inférieure à environ 30 W/m.K dans la plage de température comprise entre -20 et +20°C.
